# EUROPÄISCHE PATENTSCHRIFT

(11) **EP 0 039 429 B1**
(45) Veröffentlichungstag und Bekanntmachung des Hinweises auf die Patenterteilung: **11.05.1983**
(21) Anmeldenummer: 81102838.0
(22) Anmeldetag: 14.04.1981
(51) Int. Cl.: H01H 1/02

(54) **Werkstoff für elektrische Kontakte**
Material for electric contacts
Matériel pour contacts électriques

(30) Priorität: 07.05.1980 DE 3017424
(43) Veröffentlichungstag der Anmeldung: 11.11.1981
(73) Patentinhaber: Degussa Aktiengesellschaft, 60311 Frankfurt (DE)
(72) Erfinder: Böhm, Wolfgang, Dr., D-8755 Alzenau (DE); Wolmer, Roger, D-6000 Frankfurt/Main 50 (DE); Szulczyk, Andreas, Dipl.-Ing., D-6464 Linsengericht 5 (DE); Malikowski, Willi, D-8750 Aschaffenburg (DE)

## Beschreibung

Die Erfindung betrifft einen Werkstoff für elektrische Kontakte aus Silber mit 5 bis 20 Gew.% Zinnoxid und 0,05 bis 5 % Wolframoxid.

Für die Herstellung von elektrischen Kontaktstücken hat sich für eine Vielzahl von Anwendungsfällen Ag/CdO bisher am besten bewährt. Aufgrund der Umweltbelastung durch CdO wird jedoch verstärkt versucht, CdO durch ein anderes Metalloxid zu ersetzen. Bei diesen Untersuchungen zeigte es sich. dass Sn0₂ ein geeigneter Ersatz für CdO ist. Aufgrund der höheren thermischen Stabilität von Sn0₂ gegenüber CdO ergibt sich zudem eine deutlich verminderte Abbrandrate, die zur längeren Lebensdauer im Schaltgerät führt. Ein sehr wesentlicher Nachteil von Ag/Sn0₂ besteht jedoch darin, dass der Übergangswiderstand am Kontakt nach einigen tausend Schaltungen durch Deckschichtbildung zu hoch wird. Dies führt dann in der Regel zu erhöhten Temperaturen im Schaltgerät, die zur Zerstörung des Gerätes führen können und somit unzulässig sind.

Ein weiterer Nachteil dieser Ag/Sn0₂-Werkstoffe gegenüber Ag/CdO besteht in der geringeren Sicherheit gegen Verschweissen. Die Kräfte, die zum Zerreissen der Schweissbrücke erforderlich sind, sind teilweise doppelt so hoch wie die bei Ag/CdO-Kontakten. Damit besteht die Gefahr von Schaltstörungen bei Einsatz von Ag/Sn0₂.

Es ist daher versucht worden, durch den Zusatz weiterer Metalloxide zu Ag/Sn0₂ die Verschweißsicherheit zu erhöhen, wobei beispielsweise Wismutoxid (DE-A1-27 54 335) oder Indiumoxid (DE-A1-24 28 147) verwendet werden. Diese Zusätze verbessern zwar die Verschweißsicherheit, bedingen jedoch eine erhöhte Temperatur am Kontakt und am Schaltgerät, was die Lebensdauer der Geräte beeinträchtigt.

Aus der EP-A1-0 024 349, die gemäß Art. 54(3) EPÜ zum Stand der Technik gehört, ist ein elektrischer Kontaktwerkstoff aus Silber mit 8 bis 20 Gew.% Zinnoxid und 0,05 bis 5 Gew.% Wolframoxid bekannt. Mit diesem Werkstoff können die Übergangswiderstände von Silber-Zinnoxid-Werkstoffen im geschalteten Zustand nach einigen tausend Schaltungen bis zum Ende der Lebensdauer auf die Werte von Ag/CdO gesenkt werden. Dadurch wird dieser neue Silber-Zinnoxid-Werkstoff als direkter Ersatz für Silber-Cadmiumoxid in einer Vielzahl von Anwendungsfällen in der elektrischen Energietechnik verwendbar.

Durch das Wolframoxid wurde darüberhinaus die Sicherheit gegen das Verschweissen von einschaltenden Kontakten gegenüber reinem Silber-Zinnoxid erhöht. Die zum Trennen der Kontakte erforderlichen Kräfte lagen jedoch im Durchschnitt noch über den Werten von speziellen Silber-Cadmiumoxid-Werkstoffen.

Es war daher Aufgabe der vorliegenden Erfindung, einen Werkstoff für elektrische Kontakte auf der Basis Silber mit 5 bis 20 Gew.% Zinnoxid und 0,05 bis 5 Gew.% Wolframoxid zu finden, der die Verschweißkraft weiter mindert, ohne dadurch eine erhöhte Temperatur am Kontakt zu erzeugen und damit die Lebensdauer des Schaltgerätes zu erniedrigen.

Erfindungsgemäss wurde diese Aufgabe dadurch gelöst, dass der Werkstoff zusätzlich 0,1 bis 5 Gew.% Wismutoxid enthält.

Uberraschenderweise zeigte sich, dass ein Zusatz von 0,1 bis 5 % Wismutoxid zu Silber-Zinnoxid-Wolframoxid geeignet ist, die Verschweißkraft weiter zu senken auf Werte, die auch optimiertem Silber-Cadmiumoxid ebenbürtig sind. Ein weiterer wesentlicher Vorteil des Wismutoxidzusatzes liegt darin, dass die Kontaktwiderstände, die durch Wolframoxid-Zusatz gesenkt wurden, nicht wieder erhöht werden, wie das bei anderen Metalloxiden gefunden wurde und an sich zu erwarten ist.

Der Werkstoff aus Silber mit 5 bis 20 Gew.% Zinnoxid, 0,05 bis 5 Gew.% Wolframoxid und 0,1 bis 5 Gew.% Wismutoxid stellt somit einen besonders abbrandfesten und verschweißsicheren Werkstoff mit niedrigen Übergangswiderständen dar.

Folgende Tabelle soll die Eigenschaften des erfindungsgemässen Werkstoffs im Vergleich zu bekannten Werkstoffen zeigen.

## Patentansprüche

Werkstoff für elektrische Kontakte aus Silber mit 5 bis 20 Gew.% Zinnoxid und 0,05 bis 5 Gew.% Wolframoxid, dadurch gekennzeichnet, dass dieser Werkstoff zusätzlich 0,1 bis 5 Gew.% Wismutoxid enthält.

## Claims

A material for electrical contacts of silver containing from 5 to 20 % by weight of tin oxide and from 0.05 to 5 % by weight of tungsten oxide, characterised in that this material also contains from 0.1 to 5 % by weight of bismuth oxide.

## Revendications

Matériau pour contact électrique en argent avec 5 à 20 % en poids d'oxyde d'étain, caractérisé en ce que ce matériau contient en outre 0,05 à 5 % en poids d'oxyde de bismuth.
